# EUROPÄISCHE PATENTSCHRIFT

(11) **EP 3 202 927 B1**
(45) Veröffentlichungstag und Bekanntmachung des Hinweises auf die Patenterteilung: **28.03.2018**
(21) Anmeldenummer: 16154654.4
(22) Anmeldetag: 08.02.2016
(51) Int. Cl.: C22B 5/00, C22B 5/08

(54) **VERFAHREN UND VORRICHTUNG ZUM REGENERIEREN VON GIESSEREISAND**
METHOD OF AND DEVICE FOR REGENERATION OF FOUNDRY SAND
PROCEDE ET DISPOSITIF DE REGENERATION DE SABLE DE FONDERIE

(43) Veröffentlichungstag der Anmeldung: 09.08.2017
(73) Patentinhaber: Klein Anlagenbau AG, 57572 Niederfischbach (DE)
(72) Erfinder: Federhen, Bernd, 57078 Siegen (DE); Jendrock, Markus, 57572 Niederfischbach (DE); Schulte, Enno, 57072 Siegen (DE)
(74) Vertreter: Patentanwälte Behrmann Wagner PartG mbB

(56) Entgegenhaltungen:
- EP-A2- 0 336 533
- WO-A1-98/22240
- DE-A1- 2 705 606
- DE-B1- 2 404 702

## Beschreibung

Die Erfindung betrifft ein Verfahren zum Regenerieren von Gießereisand gemäß dem Oberbegriff des Anspruchs 1, insbesondere für die erneute Herstellung von Gießereiformen und/oder Gießereiformkernen aus dem regenerierten Gießereisand, durch Entfernen von anorganischem Bindemittel, wie beispielsweise Wasserglas oder organischem Bindemittel aus einem Gießereisand-Bindemittelgemisch, unter Verwendung eines festen (d.h. keinen flüssigen Aggregatzustand aufweisenden, sondern von einem Festkörper bzw. Feststoff gebildeten) Trägermittels, wobei Bindemittel und Trägermittel von dem Gießereisand getrennt werden, und wobei das Trägermittel (nicht erst mit dem bereits fertig gereinigten Gießereisand, sondern) mit dem Gießereinsand-Bindemittelgemisch in Kontakt gebracht, bevorzugt diesem zugesetzt, wird.

Ferner betrifft die Erfindung eine zur Durchführung des vorgeschlagenen Regenerierverfahrens ausgebildete (Regenerier-)Vorrichtung für Gießereisand gemäß dem Oberbegriff des Anspruchs 9, umfassend Mittel zum Inkontaktbringen von festen Trägermitteln und Gießereisand.

Aus wirtschaftlichen Gründen ist die Gießereiindustrie bestrebt, Gießereisand wiederzuverwenden, d.h. den bereits mindestens einmal für Kerne oder Formen eingesetzten Gießereisand einem Sandkreislauf zuzuführen. Es ist bekannt, dass der Gießereisand mit zunehmenden Binderanteilen (Bindemittelanteilen) den Sandqualitätsanforderungen für einen Gussvorgang nicht mehr genügt, d.h. man ist bestrebt das Bindemittel von dem Gießereisand möglicht weitgehend abzutrennen. Darüber hinaus muss der Gießereisand vor seiner Wiederverwertung rieselfähig sein, was für den Fall einer Reinigung mit Wasser eine Trocknung des Sandes voraussetzt.

Es sind verschiedenste Gießereisandaufbereitungsverfahren bekannt geworden, die insbesondere für den Fall, dass sie den Einsatz großer Mengen an Wasser erfordern oder der Regenerierprozess hohe Temperaturen voraussetzt, sehr energieintensiv sind.

So wird beispielsweise auf die DE-OS-18 06 842 verwiesen. Diese beschreibt ein thermisches Verfahren zur Regenerierung von Gießereisand, wobei gemäß der Lehre der Druckschrift der Gießereisand bei 1000°C geglüht und nachfolgend Bindereste entfernt werden, und zwar durch plötzliche Abkühlung, Reiben oder Prallen und Windsichtung.

Die DE 199 343 060 007 A1 beschreibt ein Regenerierverfahren für wasserglasgebundene Gießereisande, welches eine Erhitzung des Sandes auf über 200°C erfordert. Eine ähnliche Forderung wird bei dem aus der DE 20 2008 018 001 U1 bekannten Verfahren erhoben. Hier wird der Gießereisand in einem Drehofen oder in einem Wirbelbett behandelt, wobei eine Siebung und Windsichtung anschließen kann.

Die WO 2013/026 579 A1 beschreibt ein mechanisch-thermisches Regenerierverfahren, mit dem der behandelte Gießereisand neusandähnliche Eigenschaften erreichen soll. Der zu regenerierende Sand wird dabei zunächst in einer pneumatischen Behandlungskammer behandelt und danach einer thermischen Regenerationsstufe zugeführt. Vor der thermischen Behandlung wird dem Gießereisand jedoch ein Härtungsmittel für Wasserglas zugesetzt.

Die DE-OS-24 08 981 beschreibt ein mechanisches Regenerierverfahren, bei dem Gießereisand mit hoher Geschwindigkeit mittels eines Schleudertellers radial beschleunigt wird und gegen ein Sandpolster prallt. Durch den nach dem Aufprall nach unten fallenden Sandstrom wird ein Luftstrom geführt, der die beim Aufprall entstandenen Feinteile abführen soll.

Ein anderes mechanisches Regenerierungsprinzip ist in der DE 43 16 610 A1 beschrieben.

Die rein mechanischen und/oder thermischen Regenerierverfahren liefern bisher großtechnisch keine befriedigenden Trennergebnisse bezogen auf das Bindemittel.

Die DE 100 38 419 A1 beschreibt ein Nassregenerierungsverfahren, mit dem der Sand durch Zugabe von Wasser bis zur Bildung einer breiigen Masse und Bewegung des Breis durch äußere Kräfte, Ausspülen des Sandes mit Wasser, Ableiten des Wassers zu dessen Neutralisierung sowie Entwässern und Trocknen des Sandes regeneriert wird. Hier werden gute Trennergebnisse vermutet, jedoch sind die hier benötigten großen Wassermengen in Gießereien unerwünscht und auch gefährlich. Zudem werden zur Trocknung des Sandes und der Verdunstung der großen Wassermengen erhebliche Energieeinträge benötigt. Auch muss das anfallende Waschwasser regeneriert werden.

Aus der DE 10 2005 029 742 B3 ist ebenfalls ein Nassregenerierungsverfahren bekannt geworden, bei dem einer von zwei Sand-Teilströmen nassregeneriert wird, was bedeutet, dass das Bindemittel mithilfe großer Wassermengen ausgewaschen und danach die freie Flüssigkeit abgeschieden wird. Aus der Druckschrift ist es weiter bekannt, zur Reduzierung des Energieeintrags für die Trocknung des gereinigten Gießereisandes dem gereinigten Gießereisand nach seiner Waschung mit einem Stoff zu vermischen, der die Feuchte der Sandkornoberfläche aufnimmt. Dieser Stoff wird in Form von Körnern zugegeben, die größer sind als die Gießereisandkörner, um die Stoffkörner mittels Siebung von dem gereinigten Gießereisand zu trennen. Somit erfolgt gemäß der Lehre der DE 10 2005 029 742 B3 das Trocknen des gereinigten Gießereisandes ohne Erwärmung desselben.

Der gereinigte und getrocknete Gießereisand wird mit unbehandeltem Gießereisand vermischt, wodurch der Bindemittelanteil wieder zunimmt. Die vom gereinigten Gießereisand abgetrennten Stoffkörner können dann getrocknet werden. Das bekannte Verfahren setzt, wie erwähnt, die Mischung des gereinigten und getrockneten Gießereisandstroms mit einem unbehandelten Gießereisandstrom voraus, wodurch zwar insgesamt der Energieeintrag gering, jedoch die Sandeigenschaften für den Gießereibetrieb aufgrund des noch vergleichsweise hohen Bindemittelanteils verbesserungsbedürftig sind. Darüber hinaus werden für den dem Trocknungsvorgang vorausgehenden Waschvorgang große Wassermengen benötigt, mit den zuvor bereits beschriebenen Nachteilen.

Aus der DE 24 04 702 B1 ist es bekannt, Bindemittel von Gießereisand abzutrennen, indem der trockene Gießereisand entlang von Metallmaterial strömt und das Bindemittel an Kanten des Metalls abgestriffen und sogleich mit einem Luftstrom abtransportiert wird.

Ausgehend von dem vorgenannten Stand der Technik liegt der Erfindung daher die Aufgabe zugrunde, ein alternatives, verbessertes Regenerierverfahren für mit Bindemittel aus einem bereits erfolgten Gießereiprozess versetzten Gießereisand anzugeben, welches neben einem geringen Energieverbrauch gute Gießereisandqualitäten des regenerierten Gießereisandes, d.h. eine hohe Trennquote bezüglich des Bindemittels sicherstellt und darüber hinaus das Gießereisandregenerat rieselfähig ist. Bevorzugt soll das hergestellte Regenerat (gereinigter und trockener Gießereisand) zumindest weitgehend Neusandeigenschaften aufweisen und/oder wiederverwendbar sein. Weiter bevorzugt sollen keine umwelt- und/oder gesundheitsschädlichen Substanzen eingesetzt werden müssen.

Ferner besteht die Aufgabe darin, eine Regenerationsvorrichtung zur Ausführung des vorteilhaften Regenerationsverfahrens anzugeben.

Diese Aufgabe wird hinsichtlich des Regenerierungsverfahrens mit den Merkmalen des Anspruchs 1 gelöst, d.h. bei einem gattungsgemäßen Verfahren dadurch, dass dem Gießereisand-Bindemittelgemisch Haftvermittler zum Verbessern des Transportes des Bindemittels zu dem Trägermittel und/oder zum Verbessern der Anhaftung des Bindemittels am und/oder der Aufnahme des Bindemittels im Trägermittel zugegeben wird, und dass der Haftvermittler eine Flüssigkeit, insbesondere Wasser, umfasst oder ist, oder zumindest zeitweise bei gleichzeitiger Anwesenheit des Trägermittels in flüssiger Form, insbesondere durch Schmelzen, vorliegt, und dass das saugfähige Trägermittel gemeinsam mit dem an diesem anhaftenden und/oder in diesem aufgenommenen Bindemittel von dem Gießereisand getrennt wird.

Hinsichtlich der Vorrichtung wird die Aufgabe mit den Merkmalen des Anspruchs 9 gelöst, d.h. bei einer gattungsgemäßen Vorrichtung dadurch, dass diese Trennmittel zum gemeinsamen Trennen des saugfähigen Trägermittels und des daran anhaftenden und/oder darin aufgenommenen Bindemittels von dem Gießereisand aufweist.

Vorteilhafte Weiterbildungen der Erfindung sind in den Unteransprüchen angegeben. In den Rahmen der Erfindung fallen sämtliche Kombinationen aus zumindest zwei von in der Beschreibung, den Ansprüchen und/oder den Figuren offenbarten Merkmalen.

Zur Vermeidung von Wiederholungen sollen verfahrensgemäß offenbarte Merkmale auch als vorrichtungsgemäß offenbart gelten und beanspruchbar sein. Ebenso sollen vorrichtungsgemäß offenbarte Merkmale auch als verfahrensgemäß offenbart gelten und beanspruchbar sein.

Der Erfindung liegt der Gedanke zugrunde, das, bevorzugt in einem vorgelagerten mechanischen Behandlungsschritt des Gießereisand-Bindemittelgemisches von den Gießereisandkörner abgelöste Bindemittel an und/oder in einem festen, d.h. keinem flüssigen Aggregatzustand aufweisenden Trägermittel anzubinden und dann dieses feste Trägermittel zusammen bzw. gemeinsam mit dem an diesem anhaftenden und/oder in diesem aufgenommenen Bindemittel inklusive etwaiger das Bindeverhalten des Bindemittels beeinflussender Zusätze (Additive) von dem Gießereisand abzutrennen. Gleichzeitig wird bevorzugt Quarzstaub zusammen mit dem Trägermittel von dem Gießereisand abgetrennt, wobei auch der Quarzstaub an dem Trägermittel anhaftet und/oder in diesem aufgenommen wird. Bei der erfindungsgemäßen Ausführung, bei der dem Gießereisand-Bindemittelgemisch geringe Mengen eines zumindest zeitweise flüssigen Haftvermittlers, insbesondere von Wasser zugesetzt werden, übernimmt das saugfähige Trägermittel gleichzeitig zusätzlich zu seiner Trägerfunktion für Bindemittel eine Trocknungsfunktion. Dies ist jedoch nicht zwingend, insbesondere, wenn etwaige vorhandene Feuchtigkeit auf andere Weise, beispielsweise durch Mikrowellenbehandlung, abgeführt wird oder wenn eine Trocknung aufgrund eines geringen Feuchtigkeitsgehalts nicht notwendig ist.

Wesentlich ist vorliegend jedoch, dass das feste Trägermittel, nicht oder besser nicht nur eine Trocknungsfunktion übernimmt sondern in erster Linie das Bindemittel bindet, so dass Bindemittel und Trägermittel gemeinsam, bevorzugt unter gleichzeitiger Trocknung des Gießereisandes von dem Gießereisand getrennt werden, wozu es notwendig ist, dass sich das Bindemittel im Gegensatz zu der Lehre der DE 10 2005 029 742 B3 noch zum Zeitpunkt des Inkontaktbringens, insbesondere der Zugabe des Trägermittels bei dem Gießereisand befindet, insbesondere nicht in einem vorhergehenden Schritt durch eine Nass-Behandlung des Gießereisand-Bindemittelgemisches zum Zwecke des Auswaschens des Bindemittels unter gleichzeitigem Abscheiden freier Flüssigkeit von diesem getrennt wurde.

Die Erfindung macht sich somit erstmals die Adhäsionseigenschaften des Bindemittels zu einem festen, von dem zu reinigenden Gießereisand unterschiedlichen Trägermittel zunutze, indem durch das Inkontaktbringen, insbesondere Zugeben des Trägermittels mit dem bzw. zu dem Gießereisand-Bindemittelgemisch der Trägerstoff, insbesondere durch Kohäsion und/oder Adhäsion und/oder Kapillarbindung und/oder anderen Haft- oder Saugaufnahmeeffekten den Großteil des sich bei den Gießereisandkörnern befindlichen Bindemitteln und sonstige feinstkörnigen Stoffe, wie Quarzstaub und/oder auch elektrisch geladene Teilchen bindet, so dass Trägermittel mit daran und/oder darin vorhandenem Bindemittel vom Gießereisand getrennt, insbesondere von einem Gasstrom abgeführt, werden kann.

Hierdurch überwindet die Erfindung einen erheblichen Nachteil von bekannten Verfahren, da mit den dort eingesetzten Technologien Bindemittel, mechanisch abgeriebene Feinstteilchen und elektrisch geladene Teilchen nicht genügend vom Gießereisand getrennt werden konnten, was dazu führte, dass sie im gewonnenen Regenerat den Zeitraum verkürzten, in dem mit dem Regenerat, welches in der Regel mit Neusand vermischt wurde, neue Formen und Kerne hergestellt werden konnten. Die störenden Feinstteilchen verblieben großteils beim Gießereisand, insbesondere haftenden sie an diesem, und wirkten durch die vergrößerte Oberfläche aktiv bei der Nassbestimmung der elektrischen Leitfähigkeit und dem Säureverbrauch, die als Indikatoren für Gießereisandeigenschaften dienen.

Grundsätzlich ist es bevorzugt, wenn es sich bei dem im Gießereisand-Bindemittelgemisch vorhandenen und gemeinsam mit dem Trägermittel von dem Gießereisand zu trennenden Bindemittel um ein anorganisches Bindemittel handelt, insbesondere um Wasserglas. Zusätzlich oder alternativ können organische Bindemittel gewählt werden. Trägermittel und Bindemittel sind jedenfalls so aufeinander abzustimmen bzw. auszuwählen, dass ein Großteil des Bindemittels an dem Trägermittel anhaftet und/oder in diesem aufgenommen wird, um gemeinsam mit dem Trägermittel, d.h. in einem gemeinsamen Trennschritt vom Gießereisand getrennt werden zu können. Als zum Bindemittel gehörig werden im Rahmen der vorliegenden Offenbarung auch die Bindeeigenschaften der eigentlichen Bindemittelwirksubstanz, wie beispielsweise Wasserglas beeinflussende Zusätze verstanden. Solche, insbesondere bei anorganischen Bindemitteln bzw. Bindemittelwirksubstanzen zum Einsatz kommenden Zusatzstoffe werden auf dem Markt auch unter der Bezeichnung Promotoren angeboten. Diese Zusatzstoffe beeinflussen bevorzugt die Netzwerkbildung der eigentlichen Bindewirksubstanz und/oder die Heißfestigkeit der aus dem Gießereisandbindemittelgemisch herzustellenden Formen und Kerne. Bevorzugt treten die vorgenannten Additive physikalisch und/oder chemisch kovalent mit der Bindemittelwirksubstanz in Wechselwirkung und/oder dienen als Katalysator. Grundsätzlich können solche Zusatzstoffe in Pulverform dem Gießereisand zugesetzt sein und/oder flüssig, insbesondere zusammen mit einer flüssigen Bindemittelwirksubstanz.

Wie bereits erwähnt ist es wesentlich, dass das Trägermittel, um Bindemittel etwaige Zusätze, sonstige Feinstteile, insbesondere Quarzstaub und elektrisch geladene Teilchen binden zu können zum Gießereisand-Bindemittelgemisch zugegeben bzw. mit diesem in Kontakt gebracht wird und nicht zum bereits gereinigten Gießereisand. Um dies zu gewährleisten ist es vorteilhaft, wenn das Inkontaktbringen, insbesondere das Zugeben von Trägermittel zum Gießereisand-Bindemittelgemisch ohne vorheriges Nassbehandeln, d.h. Auswaschen von Bindemittel mit Flüssigkeit, wie Wasser erfolgt.

Ganz generell ist anzumerken, dass - falls nicht im Einzelfall anders angegeben - die im Text verwendeten Gew.-%-Angaben bezogen sind auf das im Rahmen der Erfindung zu behandelnde, also ursprüngliche Gießereisand-Bindemittelgemisch, noch vor einer noch zu erläuternden, fakultativen mechanischen Behandlung. Dies bedeutet, dass im Rahmen des Verfahrens erfolgende Stoffzugaben, insbesondere des Trägermittels und/oder eines Haftvermittlers nicht betrachtet werden.

Besonders bevorzugt ist es, wenn das Trägermittel nach dem Abtrennen von Gießereisand wiederverwendet wird, d.h. einer (neuen) Altgießereisandcharge zur Durchführung des erfindungsgemäßen Verfahrens zugesetzt wird. Gemäß einer ersten Alternative erfolgt diese Wiederverwendung im Wesentlichen unbehandelt, was insbesondere dann möglich ist, wenn die Aufnahmekapazität für Bindemittel, etwaige Zusätze und Quarzstaub noch nicht erschöpft ist. Bei einer alternativen Variante kann das Trägermittel vor der erneuten Verwendung, beispielsweise durch mechanische Behandlung von anhaftenden Substanzen gereinigt werden, so dass das Trägermittel wieder eine erhöhte Aufnahmekapazität für die aufzunehmenden Substanzen hat.

Besonders zweckmäßig ist es, wenn das Gießereisand-Bindemittelgemisch zum Zeitpunkt des Inkontaktbringens mit dem Trägermittel, insbesondere vor der Zugabe, einen Bindemittelgewichtsanteil (Gewichtsanteil an Bindemittelwirksubstanz wie beispielsweise Wasserglas inklusive etwaiger zuvor erläuterter Zusätze) von mindestens 0,3 Gew.-%, bevorzugt mindestens 0,5 Gew.-%, weiter bevorzugt mindestens 0,8 Gew.-%, noch weiter bevorzugt mindestens 1,0 Gew.-%, noch weiter bevorzugt von mindestens 1,5 Gew.-%, ganz besonders bevorzugt von etwa 2,0 Gew.-% oder mehr aufweist.

Wie bereits erwähnt, wird die elektrische Leitfähigkeit sowie der Säureverbrauch als Indikator für die Gießereisandqualität genutzt. Dabei lassen grundsätzlich ein hoher Säureverbrauch und eine hohe Leitfähigkeit auf einen hohen Bindemittelanteil schließen - Ziel ist es somit durch das erfindungsgemäße Verfahren, dass die Leitfähigkeit und/oder der Säureverbrauch durch das erfindungsgemäße Verfahren bzw. den Einsatz einer erfindungsgemäßen Vorrichtung reduziert werden/wird.

Ganz besonders bevorzugt ist es, unabhängig von dem jeweils angewandten Messverfahren zur Bestimmung der Leitfähigkeit und des Säureverbrauchs, wenn der Leitfähigkeitswert und/oder der Säureverbrauch bei dem Verfahrensendprodukt, d.h. dem regenerierten Gießereisand um mindestens 30% reduziert wird, im Vergleich mit einem entsprechenden Leitfähigkeitswert bzw. Säureverbrauchswert des Gießereisand-Bindemittelgemisches vor einem Verfahrensbeginn. Besonders bevorzugt ist es, wenn die Leitfähigkeit und/oder der Säureverbrauch durch das Verfahren um mindestens 50% reduziert werden/wird, ganz besonders bevorzugt um mindestens 60%, noch weiter bevorzugt auf etwa ein Drittel oder weniger des entsprechenden ursprünglichen Wertes vor Verfahrensbeginn. Diese Reduzierung beruht in erster Linie auf dem Inkontaktbringen des Gießereisand-Bindemittelgemisches mit dem Trägermittel und ggf. einem Haftvermittler sowie dem Abtransport des Bindemittels bzw. vom Bindemittelteilchen mittels des Trägermittels.

In der im Folgenden eingeblendeten Tabelle sind typische Leitfähigkeitswerte und Säureverbrauchswerte für drei unterschiedliche Gießereisand-Bindemittelgemische (Ausgangsprodukte des Verfahrens) dargestellt und zwar vor Beginn des Verfahrens, d.h. in einem typischen Zustand nach einem Gießereiprozess (linke Spalte) sowie nach einer fakultativen mechanischen Bearbeitung im Rahmen des Verfahrens, wobei als mechanische Bearbeitung hier das später noch zu erläuternde Cluster-Reg-Verfahren angewendet wurde (mittlere Spalte), wobei im Zusammenhang mit Versuchen zu dem Sand 1 und 2 keine mechanische Bearbeitung erfolgte und somit entsprechende Leitfähigkeits- und Säureverbrauchswerte nicht angegeben sind. In der rechten Spalte sind die Werte des regenerierten Gießereisandes nach Beendigung des Verfahrens, d.h. nach einem noch zu erläuternden Splitten, d.h. dem Abtrennen des Trägermittels mit Bindemittel eingeblendet.

Bei sämtlichen Gießereisand-Bindemittelgemischen (Sand 1, Sand 2, Sand 3) ist ein Bindemittel auf Wasserglasbasis mit Zusätzen enthalten.

**Tabelle zu Leitfähigkeit und Säureverbrauch (Beispiele)**

| | 0-Probe (Altsand d.h. Gießereisandbindemittelgemisch vor der Regeneierung) | Nach fakultativer mechanischer Bearbeitung, insbesondere Clusterreg-Verfahren | regenerierter Sand |
|---|---|---|---|
| Leitfähigkeit in µS/cm | (Sand 1) 1453 | - | (Sand 1) 461 |
| | (Sand 2) 1100 | - | (Sand 2) 344 |
| | (Sand 3) 1138 | 1109 | (Sand 3) 450 |
| Säureverbrauch in mg HCl /100g Sand | (Sand 1) 153 | - | (Sand 1) 59 |
| | (Sand 2) 134 | - | (Sand 2) 61 |
| | (Sand 3) 130 | 126 | (Sand 3) 80 |

Wie der Tabelle zu entnehmen ist und als allgemeine Lehre offenbart gelten soll, ist es bevorzugt, wenn die Leitfähigkeit einer entsprechenden Sandprobe zum Zeitpunkt des Inkontaktbringens mit dem Trägermittel größer ist als 800 µS/cm, weiter bevorzugt größer als 900 µS/cm, noch weiter bevorzugt größer 1000 µS/cm, noch weiter bevorzugt größer 1100 µS/cm. Ebenso ist es bevorzugt, wenn nach Abschluss des Verfahrens und dem Trennen des Trägermittels vom dann regenerierten Sand die Leitfähigkeit geringer ist als 600 µS/cm, ganz besonders bevorzugt geringer ist als 500 µS/cm.

Für den Säureverbrauch gilt allgemein, dass dieser vor der Durchführung des Verfahrens bevorzugt größer ist als 90 mg HCl/100g Probe, ganz besonders bevorzugt größer ist als 100 mg HCl/100g Probe, noch weiter bevorzugt größer ist als 110 mg HCl/100g Probe und/oder der Säureverbrauch des regenerierten Sandes geringer ist als 90 mg HCl/100g Probe, ganz besonders bevorzugt geringer ist als 80 mg HCl/100g Probe, noch weiter bevorzugt geringer ist als 70 mg HCl/100g Probe.

Die vorerwähnten und sonstigen im Rahmen dieser Offenbarung wiedergegebenen Leitfähigkeits- und Säureverbrauchswerte werden wie folgt ermittelt:

### Leitfähigkeit:

50 g Sand werden mit 100 ml destilliertem oder entionisiertem Wasser in ein verschließbares Gefäß gegeben. Rütteln des Gefäßes auf dem Laborschüttler (reziprog, ca. 200 U/min) für 15 Minuten. Danach Gefäß 15 Minuten ruhen lassen. Bestimmung der Leitfähigkeit mit üblichem Leitfähigkeits-Messer in µS/cm unter Angabe der Temperatur in °C.

### Säureverbrauch:

in eine Kunststoffflasche (250 ml) werden 100 ml 0,05 N Salzsäure gegeben. Anschließend werden 50g Sandprobe in die Flasche gegeben und diese verschlossen. Diese Flasche wir für 10 min in ein Ultraschallbad gestellt. Im Anschluss an die Ultraschallbehandlung wird die Probe für 15 min auf einem Plattformschüttler (reziprok, 200 U/min) geschüttelt. Anschließend wird über einen Filter (Weißband) abfiltriert. 50 ml des Filtrates werden mit einer 0,1 N Natronlauge in einem automatischen Titrator auf pH 3,8 titriert.

Wie eingangs bereits angedeutet ist gemäß der Erfindung vorgesehen, dass dem Gießereisand-Bindemittelgemisch, insbesondere - jedoch nicht zwingend - flüssiger, Haftvermittler zum Verbessern des Transportes des Bindemittels zu dem Trägermittel und/oder zum Verbessern der Anhaftung von Bindemittel und/oder Feinstteilchen und elektrisch geladenen Teilchen am und/oder der Aufnahme von Bindemittel, Feinstteilchen und elektrisch geladenen Teilchen im Trägermittel zugegeben wird. Dabei ist es besonders bevorzugt, wenn als Haftvermittler eine Flüssigkeit, insbesondere Wasser eingesetzt wird oder der Haftvermittler zumindest eine solche Flüssigkeit umfasst. Grundsätzlich denkbar ist auch die Zugabe eines Haftvermittlers im festen Aggregatzustand, wobei es für diesen Fall zweckmäßig ist, wenn der Haftvermittler zumindest während eines Verfahrensschrittes, bei dem sich der Haftvermittler gemeinsam mit dem festen Trägermittel in Kontakt mit dem Gießereisand-Bindemittelgemisch befindet, fluid ist, also einem flüssigen Aggregatzustand erreicht, was je nach Wahl des Haftvermittlers beispielsweise durch Wärmezugabe erreicht werden kann, insbesondere für den Fall der Zugabe schmelzfähiger Haftvermittler.

Als flüssiger Haftvermittler eignet sich insbesondere Wasser. Zusätzlich oder alternativ können auch beispielsweise Alkohole, polare Lösungsmittel, elektrisch leitende Flüssigkeiten und/oder Bindemittel, insbesondere Wasserglas anlösende und/oder auflösende Flüssigkeiten eingesetzt werden. Wie später noch erläutert werden wird ist es jedoch wesentlich, dass das Gießereisand-Bindemittelgemisch durch die Haftvermittlerzugabe nicht nass wird, d.h. einen gewissen, ebenfalls später noch zu erläutenden maximalen Feuchtigkeitsgehalt nicht überschreitet und insbesondere keine freie Flüssigkeit resultiert, die abgeschieden werden müsste. Unabhängig von der Menge und Wahl des Haftvermittlers ist es bevorzugt, für eine gleichmäßige Verteilung bzw. Durchmischung Sorge zu tragen.

Die bei flüssigen oder verflüssigbaren (z.B. schmelzbaren) Haftvermittlern aus der (geringen) Haftvermittlerzugabe resultierende, lediglich feuchte, nicht nasse Behandlung des Gießereisand-Bindemittelgemisches hat dann auch in der Konsequenz erhebliche Vorteile im Hinblick auf einen geringen Energieeinsatz zur Trocknung.

Um die Behandlungsenergie, insbesondere die Trocknungsenergie zu minimieren, ist, wie bereits ausgeführt, in Weiterbildung der Erfindung mit Vorteil vorgesehen vor und/oder während des gemeinsamen Trennens von Bindemittel und Trägermittel von dem Gießereisand Haftvermittler, insbesondere eine Flüssigkeit, bevorzugt Wasser maximal zu einem Gewichtsprozentanteil bezogen auf das Gewicht des Gießereisand-Bindemittelgemisches ohne Berücksichtigung des Trägermittelgewichtsubstrates von weniger als 4 Gew.-%, bevorzugt weniger als 3,5 Gew.-%, noch weiter bevorzugt weniger als 3 Gew.-% zuzugeben. Besonders bevorzugt ist es, wenn dieser Gewichtsanteil (Feuchtigkeitsgehalt) weniger als 2,1 Gew.-% beträgt, ganz besonders bevorzugt zwischen 0,1 Gew.-% und 2,0 Gew.-%, noch weiter bevorzugt zwischen 0,3 Gew.-% und 2,0 Gew.-%. Auch wurden mit 1,5% Feuchtigkeitsgehalt (Gew.-%) vernünftige Trennergebnisse bei geringem Trocknungsenergieeinsatz festgestellt.

Insgesamt ist es von Vorteil, wenn der Feuchtigkeitsgehalt so eingestellt wird und/oder während des gesamten Verfahrens so gewählt wird, dass das Gießerei- und Bindemittelgemisch sowie der regenerative Gießereisand (sowie sämtliche Zwischenstufen) zu jedem Verfahrenszeitpunkt rieselfähig ist bzw. bleibt und nicht klumpt.

Insgesamt vorteilhaft ist es, wenn ein, auf Zugabe welcher Flüssigkeit auch immer zurückzuführender, Feuchtigkeitsgehalt des Gießereisand-Bindemittelgemisches, ohne Berücksichtigung des Trägermittelgewichtsanteils, insbesondere während des gesamten Regenerationsverfahrens einen in Anspruch 3 angegeben Gewichtsprozentgehalt nicht überschreitet bzw. aus dort angegebenen Gewichtsprozentbereichen aufweist und/oder gezielt auf einen solchen Wert eingestellt wird.

Als besonders zweckmäßig hat es sich erwiesen, wenn, bevorzugt vor der Zugabe von Haftvermittler und/oder Trägermittel das Gießereisand-Bindemittelgemisch mechanisch bearbeitet wird, um an dem Gießereisand aggregiertes Bindemittel abzulösen und/oder um Bindemittel zu zerkleinern. Hier sind grundsätzlich verschiedene mechanische Bearbeitungen einsetzbar, die dafür Sorge tragen, dass das Gemisch entsprechenden mechanischen Belastungen, insbesondere Scherkräften und/oder Schlagkräften ausgesetzt wird. Ganz besonders bevorzugt ist es, wenn die mit dem deutschen Patent DE 10 2013 001 801 B4 geschützte "Clustreg"-Technologie zum Einsatz kommt, bei der das Gießereisand-Bindemittelgemisch in den Lückenräumen eines Haufwerkes von Staukörpern in einem Behandlungsgefäß behandelt wird, wobei das Haufwerk in Bewegung gesetzt wird. Dabei ist es besonders zweckmäßig, wenn die Staukörper von kugeliger, oder kugelähnlicher oder ungleichmäßig vielflächiger Gestalt sind, und bevorzugt mindestens zehnmal größer als das maximale Korn des zu behandelnden Gießereisand-Bindemittelgemisches sind. Als besonders zweckmäßig hat es sich herausgestellt, wenn zumindest die äußere Schicht der Staukörper aus quarzhaltigem Material besteht oder zumindest die äußere Schicht der Staukörper aus Polyurethan od.dgl. elastischem Material besteht und/oder die Staukörper hohl sind, so dass die bewegten Staukörper den Sandstrom lenken und die sich berührenden Sandkörner anregen und diese angeregten Sandkörner auf weitere Sandkörner reinigend einwirken.

Bei Bedarf kann von dem Gießereisand abgelöstes Bindemittel, insbesondere nach einer vorerwähnten mechanischen Bearbeitung, ganz besonders bevorzugt vor einer Haftvermittlerzugabe, d.h. trocken abgetrennt werden, beispielsweise durch Sieben und/oder Windsichten.

Grundsätzlich ist es möglich, dass das Trägermittel gebunden an einem, bevorzugt bewegten Träger, beispielsweise einer, insbesondere rotierenden, Trommel und/oder einem bevorzugt bewegten, insbesondere umlaufenden, Band gebunden ist und das Gießereisand-Bindemittelgemisch relativ zu dem an dem Träger gebundenen Trägermittel bewegt wird. Zusätzlich oder alternativ ist es möglich und bevorzugt, das Trägermittel in Form eines Schüttgutes dem Gießereisand-Bindemittelgemisch zuzusetzen, wobei das Trägermittel hierzu bevorzugt körnig und/oder pulverförmig und/oder faserig ist. In diesem bevorzugten Fall ist es wichtig, für eine gute Durchmischung von Trägermittel und, bevorzugt durch Haftvermittlerzugabe befeuchtetem (nicht zwingend) Gießereisand-Bindemittelgemisch Sorge zu tragen.

Als Trägermittel (Trägerstoff) eignen insbesondere Stoffe mit großer aktiver Oberfläche, also großer äußerer Oberfläche und/oder großer innerer Oberfläche, wobei letztere von außen zur Wechselwirkung mit Bindemittel zugänglich sein sollte. Grundsätzlich möglich ist der Einsatz von bekannten Trocknungsmitteln, wie Aluminiumoxid, Kaliumcarbonat, Kaliumhydroxid, Kieselgel, Molekularsieb, Zelluloide usw., deren Auswahl nach Stoff-, Korn- und/oder Porengröße dem jeweiligen Bindemittel angepasst werden sollte.

Einfach, kostengünstig und umweltfreundlich ist es natürliche Stoffe, insbesondere nachwachsende Stoffe, bevorzugt in Form von Fasern, insbesondere auch Zellulose und/oder Holz einzusetzen.

Besonders gute Ergebnisse wurden mit Holzfasern aus Nadelholz in einem Kernspektrum von 0,05mm bis 0,2mm erreicht. Grundsätzlich möglich ist auch die Verwendung von groberen oder feineren Holzfasern, die auch nicht notwendigerweise Nadelholz umfassen oder daraus bestehen müssen. Diese zeigten sich in Versuchen besonders saugfähig und aufnahmefähig für die aus dem Korngemisch zu entfernenden Feinstteilchen. Zudem lassen sich solche Holzfasern mit den anhaftenden Feinstteilchen mit einem später noch zu erläuternden Gasstrom gut von den Sandkörnern splitten (trennen). Dies wird auf ihr im Verhältnis zu Gießereisand geringem Gewicht und dem Vergleich der mit den glatten, rundlichen Sandkörnern verfaserten Gestalt begünstigt. Mikroskopisch erkennbar ist, dass mit Trägermitteln allgemein und insbesondere den vorerwähnten Holzfasern Bindemittel und Feinstteilchen anhaften und auch eingelagert werden, d.h. ins Innere des Trägermittels gelangen.

Für den Fall des Zusatzes von Trägermitteln, insbesondere in Form von Partikeln, wie beispielsweise Fasern, noch weiter bevorzugt Holzfasern zum Gießereisand-Bindemittelgemisch hat es sich als vorteilhaft herausgestellt, wenn der Gewichtsprozentanteil des Trägermittels am Gießereisand-Bindemittelgemisch vor der Zugabe aus einem Wertebereich zwischen 1 Gew.-% und 15 Gew.-% gewählt ist, noch weiter bevorzugt zwischen 1 Gew-% und 10 Gew.-%. Besonders gute Ergebnisse wurden mit einem Gewichtsanteil von Trägermitteln, wie beispielsweise Holzmehl von mehr als 2 Gew.-%, ganz besonders bevorzugt mehr als 3 Gew.-% erzielt.

Besonders zweckmäßig ist es, wenn das zum Einsatz kommende Trägermittel brennbar ist, insbesondere indem es aus organischem Material besteht oder solches umfasst. Dies eröffnet eine Weiterbildung der Erfindung, wonach das von dem Gießereisand abgetrennte Trägermittel verbrannt wird und die Wärmeenergie und/oder unmittelbar die Verbrennungsgase benutzt werden, insbesondere um den Gießereisand zu trocknen und/oder einen später noch zu erläuternden Gasstrom zu erwärmen und/oder zu bilden, mit dem bevorzugt die Trennung von Trägermittel und Gießereisand erfolgt.

Als besonders vorteilhaft hat es sich herausgestellt, wenn eine zumindest teilweise Behandlung, insbesondere Trocknung, des Gießereisandes und/oder des Trägermittels erfolgt, wenn diese noch gemischt sind. Dies kann beispielsweise dadurch realisiert werden, dass das Gemisch mit einem später noch zu erläuternden, erwärmten Gasstrahl, insbesondere Luftstrahl beaufschlagt wird, welcher gleichzeitig zur Trennung von Trägermittel mit daran angeordnetem Bindemittel und Gießereisand erfolgt.

Grundsätzlich ist es möglich, den Trocknungsschritt des Gießereisandes und des Trägermittels von dem Trennschritt zum gemeinsamen Abtrennen des Trägermittels und des Bindemittels vom Gießereisand räumlich und/oder zeitlich zu trennen bzw. nacheinander durchzuführen. Besonders zweckmäßig ist jedoch eine gemeinsame Durchführung von Trocknung und Trennung, was dadurch erreicht wird, dass die Mischung aus Gießereisand und Trägermittel mit, insbesondere erwärmtem Gas, insbesondere Luft durchströmt werden, insbesondere innerhalb eines Fließbettes, in das der erwärmte Gasstrom eingeleitet wird. Dieses gemeinsame Trocknen und Splitten (Trennen) hat erhebliche Vorteile und kann alternativ ersatzweise (batchweise) oder kontinuierlich durchgeführt werden. Das Trägermittel wird mittels des Gasstroms ausgetragen und kann mithilfe mindestens eines Filters oder Zyklons oder auf andere verfahrenstechnische Weisen wieder (außerhalb eines Trennaggregates bzw. Behälters) abgeschieden werden, insbesondere, um, wie bereits angedeutet, verbrannt zu werden. Bevorzugt wird die Strömungsgeschwindigkeit des erwärmten Gasstroms, insbesondere Luftstrom beim Splittvorgang so eingestellt, dass im Regenerat keine Körner mit einem Durchmesser von unter 0,2mm, vorzugsweise unter 0,1mm mehr vorhanden sind.

Aufgrund des erfindungsgemäßen geringen Feuchtigkeitsgehaltes bzw. der geringen Feuchtigkeitszugabe, insbesondere in Form von Haftvermittler reicht der Einsatz von Luftströmen mit vergleichsweise geringer Temperatur, insbesondere mit einer Temperatur von unter 300°C den gewünschten Trocknungs- und Trennschritt aus. Besonders zweckmäßig beträgt die Temperatur des Luftstroms weniger als 250°C und ist ganz besonders bevorzugt aus einem Temperaturbereich zwischen 160°C und 240°C gewählt bzw. wird auf eine solche Temperatur eingestellt. Zusätzlich oder alternativ wird bei dem Trocknungsschritt der Gießereisand, insbesondere durch Gasstrombeaufschlagung, insbesondere Luftstrombeaufschlagung während der Abtrennung (Splittung) des Trägermittels gemeinsam mit dem Bindemittel maximal auf eine Temperatur von unter 220°C, insbesondere unter 200°C, noch weiter bevorzugt unter 180°C erwärmt. Grundsätzlich wurde erkannt, dass die Trocknungsdauer zum Erreichen eines gewünschten End-Feuchtigkeitsgehaltes mit zunehmender Temperatur sinkt.

Der im Rahmen der Offenbarung erwähnte Trocknungsschritt kommt insbesondere zum Tragen bei einer Befeuchtung des Gießereisand-Bindemittelgemisches mit flüssigem und/oder verflüssigbarem Haftvermittler. Wird hierauf verzichtet, kann bei Bedarf auf eine Trocknung verzichtet werden.

Wie bereits erläutert, ist die Trocknung mittels eines Luftstroms, insbesondere eines Luftstroms zum gleichzeitigen Abtrennen des Trägermittels (mit Bindemittel) von dem Gießereisand eine Möglichkeit zur Einstellung eines gewünschten End-Feuchtigkeitsgehaltes. Zusätzlich oder alternativ zu einem erwähnten Luftstrom können grundsätzlich auch andere Trocknungsmethoden eingesetzt werden, wie beispielsweise eine Behandlung bzw. Trocknung mit Hilfe von Mikrowellen. Auf eine Trocknung kann insbesondere dann ganz verzichtet werden, wenn der Feuchtigkeitsgehalt von vornherein gering gehalten wird, insbesondere indem kein flüssiger Haftvermittler zugesetzt wird, sondern entweder gar kein Haftvermittler oder ein Reststoff-Haftvermittler.

Die erfindungsgemäße Vorrichtung ist bestimmt und ausgestaltet zur Durchführung des erfindungsgemäßen Verfahrens und gekennzeichnet durch das Vorsehen von Trennmitteln (Trenneinrichtung) zum gemeinsamen Trennen des Trägermittels und des daran anhaftenden und/oder darin aufgenommenen Bindemittels von dem Gießereisand. Bevorzugt sind die Trennmittel gleichzeitig Trocknungsmittel für den Gießereisand und/oder das Trägermittel, welches bevorzugt einen Teil, insbesondere den Großteil der, insbesondere in Form von Haftvermittler zugegebenen Feuchtigkeit an sich bindet und/oder in sich aufnimmt. Bevorzugt umfassen die Trennmittel ein Fließbett, indem das Gießereisand-Bindemittelgemisch mit dem am Trägermittel anhaftenden Bindemittel mit einem Gasstrom, insbesondere einem Luftstrom durchströmbar ist, wobei der Gasstrom, insbesondere Luftstrom, wie im Rahmen des Verfahrens offenbart, bevorzugt erwärmbar ist.

Besonders zweckmäßig ist es nun, wenn, wie bereits erwähnt, das Trägermittel im Rahmen des Verfahrens und/oder der Vorrichtung verbrannt wird, wobei die Verbrennungswärme bevorzugt zum Erwärmen des Gasstroms, insbesondere des Luftstroms zum Trocknen des Gießereisandes und/oder des Abtrennens des Trägermittels mit dem daran anhaftenden und/oder darin aufgenommenen Bindemittel genutzt wird, wozu beispielsweise die Verbrennungs-Abgase über einen Wärmetauscher geführt werden und/oder oder ein Wärmetauscher im Verbrennungsraum und/oder um den Verbrennungsraum herum angeordnet ist. Zusätzlich oder alternativ ist es denkbar, den Gasvolumenstrom zur Trocknung des Gießereisandes und/oder der Trennung des Trägermittels mit dem Bindemittel von dem Gießereisand zumindest teilweise mittels der Verbrennungsgase selbst zu bilden.

Ganz besonders bevorzugt ist es nun, wenn die Vorrichtung eine Wärmerückgewinnungseinrichtung aufweist bzw. im Rahmen des Verfahrens Wärmeenergie gewonnen wird aus dem regenerierten und vorzugsweise wie zuvor beschriebenen im Gasvolumenstrom erwärmten Gießereisandes, wobei weiterbildungsgemäß diese Wärmeenergie zur Vorwärmung des Gasvolumenstroms zur Trocknung des Gießereisandes und/oder zur Trennung des Trägermittels mit dem Bindemittel von dem Gießereisand eingesetzt wird. Zu diesem Zweck können sogenannte Sandtemperiereinrichtungen eingesetzt werden, die beispielsweise ein in einem Rohrsystem fließendes Wärmeträgermedium umfassen und der Sand Wärmeenergie an dieses Rohrsystem abgeben kann, beispielsweise beim Fallen bzw. Rieseln durch einen ein solches Rohrsystem aufweisenden Fall- bzw. Rieselraum und/oder durch Fluidisierung des Sandes von unten und dadurch Inkontaktbringen mit einem solchen Rohrsystem. Auch alternative Wärmetauscheranordnungen sind zur Nutzung der Wärmeenergie des regenerierten Gießereisandes einsetzbar.

Weitere Vorteile, Merkmale und Einzelheiten der Erfindung ergeben sich aus der nachfolgenden Beschreibung eines bevorzugten Ausführungsbeispiels anhand der einzigen Fig. 1, die ein bevorzugtes Ausführungsbeispiel einer erfindungsgemäßen Verfahrensgestaltung bzw. Vorrichtung zeigt.

Fig. 1 zeigt eine mögliche Ausführungsvariante eines erfindungsgemäßen Regenerierverfahrens. Bei 1 wird ein ungewaschenes Gießereisand-Bindemittelgemisch zugeführt, welches es zu behandeln gilt. In dem vorliegenden Ausführungsbeispiel handelt es sich um anorganisches Bindemittel in Form von Wasserglas mit Promotoren. Die Zuführung erfolgt in eine mechanische Behandlungseinrichtung 2 hinein, um durch die wirkenden mechanischen Kräfte Bindemittel von den Gießereisandkörnern abzulösen und/oder zu zerkleinern. Die mechanische Behandlung erfolgt bevorzugt trocken, in dem konkreten Ausführungsbeispiel durch die in der DE 10 2013 001 801 B4 beschriebene "Clustreg"-Technologie bzw. - Behandlung, bei der das Gießereisand-Bindemittelgemisch mithilfe eines Haufwerks und einer Relativbewegung mechanisch bearbeitet, insbesondere geschert wird.

Bei 3 wird das Ergebnis der mechanischen Behandlung, d.h. das mechanisch behandelte Gießereisand-Bindemittelgemisch, welches zudem Feinstteilchen, insbesondere Quarzsandteilchen und elektrisch geladene Teilchen enthält weitergeführt zu einem Mischer 4. Bei Bedarf kann die Schüttung, insbesondere vor dem Mischer 4, einem Sieb- oder Windsichterschritt zum bevorzugt trockenen Bereinigen des Gießereisand-Bindemittelgemisches von einem Bindemittelanteil und/oder von Feinstteilchen unterzogen werden. Jedenfalls erfolgt in dem Mischer 4 in dem konkreten Ausführungsbeispiel die Zugabe von Haftvermittler 5, hier beispielhaft in Form von Wasser und von Trägermittel 6, hier beispielhaft in Form von Holzfasern. Die Wassermenge wird in dem konkreten Ausführungsbeispiel so gewählt, dass der Feuchtigkeitsgehalt des Gießereisand-Bindemittelgemisches nach einer guten Durchmischung hier beispielhaft 1,7 Gew.-% beträgt, ohne Berücksichtigung des Trägermittelgewichtsanteils. Innerhalb des Mischers erfolgt bei der Durchmischung ein intensiver Kontakt von Bindemittelteilchen des Bindemittels und Trägermittel, wodurch die Bindemittelteilchen am Trägermittel anhaften und/oder in diesem aufgenommen werden.

Bei 7 erfolgt dann der Weitertransport der Mischung aus Gießereisand sowie Trägermittel mit daran befindlichem Bindemittelteilchen des Bindemittels zu einem Splitter 8 (gemeinsame Trocknungs- und Trenneinrichtung), indem gleichzeitig eine Trocknung des Gießereisandes sowie zumindest teilweise des Trägermittels erfolgt und das Trägermittel zusammen mit dem daran befindlichen Bindemittelteilchen des Bindemittels bei 9 ausgetragen, also von dem Gießersand abgetrennt wird, welcher trocken bei 10 aus dem Splitter ausgelassen wird. Der Splitter 8 umfasst ein Fließbett (Wirbelbett), in welchem Gießereisand und Trägermittel mit daran befindlichen Bindemittelteilchen des Bindemittels mittels eines, hier auf beispielhaft 180°C erwärmten Gasstroms 11 durchströmt werden. Zu erkennen ist, dass das ausgetragene Trägermittel einem Abscheider 12 zugeführt wird, mithilfe dessen Trägermittel mit daran anhaftendem Bindemittel aus dem Austragsgasstrom abgetrennt und bei 13 einer Verbrennungseinrichtung 14 zugeführt wird. Das Abgas wird durch einen Wärmetauscher 15 geleitet, der einen Gasstrom, hier einen Frischluftstrom 16 erwärmt, welcher dann im erwärmtem Zustand den Gasstrom 11 bildet. Bevorzugt wird zusätzlich oder alternativ der vorgewärmte Luftstrom 17, der von dem Trägermittel im Abscheider 12 befreit wurde, zur Erwärmung des Frischluftstroms 16 genutzt. Zusätzlich oder alternativ zu den vorerwähnten Energie- bzw. Wärmequellen kann bei 18 die äußere Heizenergie, beispielsweise elektrisch, gasförmig, mit flüssigen oder festen Energieträgern zur Erwärmung des Frischluftstroms 16 eingesetzt werden.

Zusätzlich oder alternativ zur Erwärmung des Frischluftstroms kann Wärmeenergie eingesetzt werden (nicht gezeigt) die rückgewonnen wird aus dem regenerierten Sand, beispielsweise durch eine sogenannte Sandtemperier- bzw. Kühleinrichtung.

### Bezugszeichenliste

- 1: Zuführung von Gießereisand-Bindemittelgemisch
- 2: mechanische Behandlungseinrichtung
- 3: Weitertransport
- 4: Mischer
- 5: Haftvermittler
- 6: Trägermittel
- 7: Weiterleitung
- 8: Splitter für Trocknung und Trennung
- 9: Austrag (Austragsgasstrom umfassend Trägermittel mit daran angeordnetem Bindemittel)
- 10: Austrag von gereinigtem (und fakultativ getrocknetem) Gießereisand
- 11: Gasstrom
- 12: Abscheider
- 13: Zuführung von Trägermittel zur Verbrennungseinrichtung
- 14: Verbrennungseinrichtung
- 15: Wärmetauscher
- 16: Frischluftstrom
- 17: Lufstrom
- 18: äußere Wärmeenergie

## Patentansprüche

1. Verfahren zum Regenerieren von Gießereisand, insbesondere für die erneute Herstellung von Gießereiformen und/oder Gießereiformkernen aus dem regenerierten Gießereisand, durch Entfernen von Bindemittel aus einem Gießereisand- Bindemittelgemisch, unter Verwendung eines festen Trägermittels (6), wobei das feste
Trägermittel (6) mit dem Gießereisand-Bindemittelgemisch in Kontakt gebracht wird und wobei Bindemittel und festes Trägermittel (6) von dem Gießereisand getrennt werden,
**dadurch gekennzeichnet,**
**dass** das feste Trägermittel saugfähig ist, und dass dem Gießereisand-Bindemittelgemisch Haftvermittler (5) zum Verbessern des Transportes des Bindemittels zu dem festen Trägermittel (6) und/oder zum Verbessern der Anhaftung des Bindemittels am und/oder der Aufnahme des Bindemittels im festen Trägermittel (6) zugegeben wird, und dass der Haftvermittler (5) eine Flüssigkeit, insbesondere Wasser, umfasst oder ist, oder zumindest zeitweise bei gleichzeitiger Anwesenheit des festen Trägermittels (6) in flüssiger Form, insbesondere durch Schmelzen, vorliegt, und dass das feste Trägermittel (6) gemeinsam mit dem an diesem anhaftenden und/oder in diesem aufgenommenen Bindemittel von dem Gießereisand (10) getrennt wird.

2. Verfahren nach Anspruch 1,
**dadurch gekennzeichnet,**
**dass** das Inkontaktbringen von Trägermittel (6) und Gießereisand-Bindemittelgemisch ohne vorhergehendes Auswaschen von Bindemittel aus dem Gießereisand-Bindemittelgemisch mit Flüssigkeit erfolgt.

3. Verfahren nach einem der Ansprüche 1 oder 2,
**dadurch gekennzeichnet,**
**dass** vor und/oder während des gemeinsamen Trennens von Bindemittel und Trägermittel (6) von dem Gießereisand Haftvermittler (5) maximal zu einem Gewichtsprozentanteil bezogen auf das Gewicht des Gießereisand-Bindemittelgemisches von weniger als 4 Gew.-%, bevorzugt weniger als 3,5 Gew.-%, noch weiter bevorzugt weniger als 3 Gew.-%, noch weiter bevorzugt von weniger als 2,1 Gew%, ganz besonders bevorzugt zwischen 0,1 Gew.-% und 2,0 Gew%, besonders bevorzugt zwischen 0,3 Gew-% und 2,0 Gew.-%, noch weiter bevorzugt zwischen 0,4 Gew.-% und 1,7 Gew.-% zuzugeben und/oder dass ein Feuchtigkeitsgehalt des Gießereisand-Bindemittelgemisches, ohne Berücksichtigung des Trägermittelgewichtsanteils, insbesondere während des gesamten Regenerationsverfahrens, einen Gew-%-Wert von weniger als 4 Gew.-%, bevorzugt weniger als 3,5 Gew.-%, noch weiter bevorzugt weniger als 3 Gew.-%, noch weiter bevorzugt von weniger als 2,1 Gew%, ganz besonders bevorzugt zwischen 0,1 Gew.-% und 2,0 Gew%, besonders bevorzugt zwischen 0,3 Gew-% und 2,0 Gew.-%, noch weiter bevorzugt zwischen 0,4 Gew.-% und 1,7 Gew.-% beträgt und/oder auf einen solchen Gew.-%-Wert eingestellt wird.

4. Verfahren nach einem der vorhergehenden Ansprüche,
**dadurch gekennzeichnet,**
**dass** das Gießereisand-Bindemittelgemisch zum Ablösen von Bindemittel von dem Gießereisand und/oder zum Zerkleinern von Bindemittel, bevorzugt vor der Zugabe von Haftvermittler (5) und/oder Trägermittel mechanisch bearbeitet wird, insbesondere durch Relativbewegen zu einem Haufwerk von Staukörpern.

5. Verfahren nach einem der vorhergehenden Ansprüche,
**dadurch gekennzeichnet,**
**dass** von dem Gießereisand abgelöstes Bindemittel, insbesondere nach einer mechanischen Bearbeitung und/oder vor einer Haftvermittlerzugabe, insbesondere durch Sieben und/oder Windsichten, abgetrennt wird.

6. Verfahren nach einem der vorhergehenden Ansprüche,
**dadurch gekennzeichnet,**
**dass** das Trägermittel (6) als, insbesondere körniges und/oder pulverförmig und/oder faseriges, Schüttgut mit dem Gießereisand-Bindemittelgemisch in Kontakt gebracht und mit diesem vermischt wird und/oder dass das Trägermittel (6) an einem Träger, insbesondere einer Trommel und/oder einem Band gebunden ist und das Gießereisand-Bindemittelgemisch relativ zu dem gebundenen Trägermittel (6), insbesondere durch Bewegen des Trägers, bewegt wird.

7. Verfahren nach einem der vorhergehenden Ansprüche,
**dadurch gekennzeichnet,**
**dass** das Trägermittel (6) gemeinsam mit dem Bindemittel, insbesondere von Bindemittelteilchen durch einen, bevorzugt erwärmten, Gasstrom, insbesondere Luftstrom, bevorzugt in einem Fließbett, von dem Gießereisand, kontinuierlich oder satzweiseweise, getrennt wird, bevorzugt unter gleichzeitiger zumindest teilweiser Trocknung des noch mit dem Gießereisand-Bindemittelgemisch vermischten Trägermittels.

8. Verfahren nach Anspruch 7,
**dadurch gekennzeichnet,**
**dass** der Gasstrom auf eine Temperatur unter 300°C, insbesondere unter 250°C, besonders bevorzugt auf eine Temperatur zwischen 160°C und 240°C erwärmt wird und/oder der Gießereisand während der Abtrennung des Trägermittels gemeinsam mit dem Bindemittel maximal auf eine Temperatur von unter 220°C, bevorzugt unter 200°C, noch weiter bevorzugt unter 180°C erwärmt wird.

9. Vorrichtung zum Regenerieren von Gießerreisand, insbesondere für die erneute Herstellung von Gießereiformen und/oder Gießereiformkernen, wobei die Vorrichtung zur Durchführung eines Verfahrens nach einem der vorhergehenden Ansprüche eingerichtet ist, umfassend Mittel zum Inkontaktbringen von festem Trägermittel (6) und einem Gießereisand,
**gekennzeichnet,**
**durch** Trennmittel zum gemeinsamen Trennen des **saugfähigen,** festen Trägermittels (6) und des daran anhaftenden und/oder darin aufgenommen Bindemittelteils, insbesondere von Bindemittelteichen, von dem Gießereisand.

10. Vorrichtung nach Anspruch 9,
**dadurch gekennzeichnet,**
**dass** die, vorzugsweise eine Fließbettvorrichtung zum Erzeugen eines Gießereisand-Trägermittel- Bindemittelfließbettes, umfassenden Trennmittel, Gasstromerzeugungsmittel zum Erzeugen eines, insbesondere erwärmten, Gasstroms zum gemeinsamen Trennen von Trägermitteln (6) und Bindemittel von dem Gießereisand aufweisen.

11. Vorrichtung nach einem der Ansprüche 9 oder 10,
**dadurch gekennzeichnet,**
**dass** die Vorrichtung eine Verbrennungseinrichtung (14) zum Verbrennen des abgetrennten Trägermittels sowie Mittel zum Erwärmen des Gasstroms mit aus der Verbrennung resultierenden Wärmeenergie und/oder zur Ausbildung des Gasvolumenstroms unter Verwendung von Verbrennungsgasen aufweist.

12. Vorrichtung nach einem der Ansprüche 9 bis 11,
**dadurch gekennzeichnet,**
**dass** die Vorrichtung eine Wärmerückgewinnungseinrichtung zur Rückgewinnung von Wärmeenergie aus dem regenerierten Gießereisand, bevorzugt zur Erwärmung des Gasstroms zum Abtrennen von Trägermittel und/oder Trocknen von Gießereisand, umfasst.

## Claims

1. A method for regenerating foundry sand, in particular for producing foundry molds and/or foundry mold cores anew from the regenerated foundry sand, by removing bonding agent from a mixture of foundry sand and bonding agent by using a solid carrier agent (6), said solid carrier agent (6) coming into contact with the mixture of foundry sand and bonding agent, and said bonding agent and said solid carrier agent (6) being separated from the foundry sand,
**characterized in that**
the solid carrier agent (6) is absorbent, and **in that** adhesion promoter (5) is added to the mixture of foundry sand and bonding agent for improving transporting the bonding agent to the solid carrier agent (6) and/or for improving the adhesiveness of the bonding agent to the solid carrier agent (6) and/or the absorption of the bonding agent in the solid carrier agent (6), and **in that** the adhesion promoter (5) comprises or is a liquid, in particular water, or is available at least temporarily in liquid form, in particular by melting, simultaneously to the solid carrier agent (6), and **in that** the solid carrier agent (6) is separated from the foundry sand (10) in conjunction with the bonding agent adhering to and/or absorbed by the solid carrier agent (6).

2. The method according to claim 1,
**characterized in that**
the carrier agent (6) and the mixture of foundry sand and bonding agent are brought into contact without previously rinsing bonding agent from the mixture of foundry sand and bonding agent using liquid.

3. The method according to claim 1 or 2,
**characterized in that**
before and/or while jointly separating bonding agent and carrier agent (6) from the foundry sand, a maximal amount of adhesion promoter (5) is added at a percentage by weight of less than 4 wt.%, preferably less than 3.5 wt.%, more preferably less than 3 wt.%, more preferably less than 2.1 wt.%, even more preferably between 0.1 wt.% and 2.0 wt.%, particularly preferably between 0.3 wt.% and 2.0 wt.%, more preferably between 0.4 wt.% and 1.7 wt.% based on the weight of the mixture of foundry sand and bonding agent and/or in that in particular during the entire regeneration method, a moisture content of the mixture of foundry sand and bonding agent, irrespective of the percentage by weight of the carrier agent, has a value of percentage by weight of less than 4 wt.%, preferably less than 3.5 wt.%, more preferably less than 3 wt.%, more preferably less than 2.1 wt.%, even more preferably between 0.1 wt.% and 2.0 wt.%, particularly preferably between 0.3 wt.% and 2.0 wt.%, more preferably between 0.4 wt.% and 1.7 wt.%, and/or is set to such a value of percentage by weight.

4. The method according to any one of the preceding claims,
**characterized in that**
in order to dissolve bonding agent from the foundry sand and/or to reduce bonding agent in size, the mixture of foundry sand and bonding agent is mechanically processed, preferably before adding adhesion promoter (5) and/or carrier agent and in particular via movements relative to an aggregate material of storing bodies.

5. The method according to any one of the preceding claims,
**characterized in that**
bonding agent dissolved from the foundry sand is separated, in particular by sieving and/or winnowing, in particular after having been mechanically processed and/or before an adhesion promoter is added.

6. The method according to any one of the preceding claims,
**characterized in that**
the carrier agent (6) is brought into contact with and mixed with the mixture of foundry sand and bonding agent as a bulk material, in particular a granular and/or powdery and/or fibrous bulk material, and/or **in that** the carrier agent (6) is bonded to a support, in particular a drum and/or a strip, and the mixture of foundry sand and bonding agent is moved relative to the bonded carrier agent (6), in particular by moving the support.

7. The method according to any one of the preceding claims,
**characterized in that**
the carrier agent (6) is separated either continuously or batchwise from the foundry sand in conjunction with the bonding agent, in particular bonding agent particles, via a preferably heated gas flow, in particular an air flow, preferably in a fluidized bed, in particular while simultaneously at least partially drying the carrier agent still mixed with the mixture of foundry sand and bonding agent.

8. The method according to claim 7,
**characterized in that**
the gas flow is heated to a temperature below 300 °C, in particular below 250 °C, particularly preferably to a temperature between 160 °C and 240 °C, and/or the foundry sand is heated to a maximal temperature below 220 °C, preferably below 200 °C, even more preferably below 180 °C, while separating the carrier agent in conjunction with the bonding agent.

9. A device for regenerating foundry sand, in particular for producing casting molds and/or casting mold cores anew, said device being configured for executing a method according to any one of the preceding claims, comprising means for contacting solid carrier agent (6) and a foundry sand,
**characterized by**
separating means for jointly separating the absorbent solid carrier agent (6) and the bonding agent, in particular bonding agent particles, adhering to the solid carrier agent (6) and/or absorbed in the solid carrier agent (6) from the foundry sand.

10. The device according to claim 9,
**characterized in that**
the separating means, which preferably comprise a fluidized bed device for generating a fluidized bed of foundry sand, carrier agent and bonding agent, comprise gas-flow generating means for generating a, particularly heated, gas flow for jointly separating carrier agents (6) and bonding agent from the foundry sand.

11. The device according to claim 9 or 10,
**characterized in that**
the device comprises a combustion device (14) for combusting the separated carrier agent as well as means for heating the gas flow using the thermal energy resulting from combustion and/or for forming the gas volumetric flow by using combustion gases.

12. The device according to any one of the claims 9 to 11,
**characterized in that**
the device comprises a heat recovery system for recovering thermal energy from the regenerated foundry sand, preferably for heating the gas flow for separating carrier agent and/or for drying foundry sand.

## Revendications

1. Procédé pour régénérer du sable de fonderie, en particulier pour produire à nouveau des moules de fonderie et/ou des noyaux de moule de fonderie à partir du sable de fonderie régénéré, en enlevant de l'agent liant d'une mixture de sable de fonderie et d'agent liant en utilisant un agent (6) de transport solide, ledit agent (6) de transport solide étant mis en contact avec la mixture de sable de fonderie et d'agent liant, ledit agent liant et ledit agent de transport solide étant séparés du sable de fonderie,
**caractérisé en ce que**
l'agent (6) de transport solide est absorbant, et **en ce que** du promoteur (5) d'adhésion est ajouté à la mixture de sable de fonderie et d'agent liant pour améliorer l'acheminement de l'agent liant à l'agent (6) de transport solide et/ou pour améliorer l'adhésivité de l'agent liant à l'agent (6) de transport solide et/ou l'absorption de l'agent liant dans l'agent (6) de transport solide, et **en ce que** le promoteur (5) d'adhésion comprend ou est un liquide, en particulier de l'eau, ou est présent au moins temporairement en forme liquide, en particulier par fusion, quand l'agent (6) de transport solide est présent au même temps, et **en ce que** l'agent (6) de transport solide est séparé du sable (10) de fonderie conjointement avec l'agent liant adhérant à et/ou absorbé par l'agent (6) de transport solide.

2. Procédé selon la revendication 1,
**caractérisé en ce que**
l'agent (6) de transport et la mixture de sable de fonderie et d'agent liant sont mis en contact sans lessivage précédent de l'agent liant à partir de la mixture de sable de fonderie et d'agent liant en utilisant un liquide.

3. Procédé selon la revendication 1 ou 2,
**caractérisé en ce qu'**
après et/ou pendant la séparation conjointe de l'agent liant et de l'agent (6) de transport du sable de fonderie, une proportion maximale du promoteur (5) d'adhésion est ajoutée dans un pourcentage en poids de moins de 4 % en poids, préférablement moins de 3,5 % en poids, plus préférablement moins de 3 % en poids, plus préférablement moins de 2,1 % en poids, plus préférablement entre 0,1 % en poids et 2,0 % en poids, de préférence particulière entre 0,3 % en poids et 2,0 % en poids, plus préférablement entre 0,4 % en poids et 1,7 % en poids par rapport au poids de la mixture de sable de fonderie et d'agent liant, et/ou **en ce qu'**en particulier pendant le procédé de régénération entier, une teneur en humidité de la mixture de sable de fonderie et d'agent liant, sans tenir compte du pourcentage en poids de l'agent de transport, a une valeur de pourcentage en poids de moins de 4 % en poids, préférablement moins de 3,5 % en poids, plus préférablement moins de 3 % en poids, plus préférablement moins de 2,1 % en poids, le plus préférablement entre 0,1 % en poids et 2,0 % en poids, de préférence particulière entre 0,3 % en poids et 2,0 % en poids, plus préférablement entre 0,4 % en poids et 1,7 % en poids et/ou est ajustée à une telle valeur de pourcentage en poids.

4. Procédé selon l'une quelconque des revendications précédentes,
**caractérisé en ce qu'**
afin de détacher de l'agent liant du sable de fonderie et/ou de réduire de l'agent liant en morceaux, la mixture de sable de fonderie et d'agent liant est traitée mécaniquement, préférablement avant d'ajouter du promoteur (5) d'adhésion et/ou de l'agent de transport et en particulier par des mouvements relatifs à une matière agrégée de corps de retenue.

5. Procédé selon l'une quelconque des revendications précédentes,
**caractérisé en ce que**
de l'agent liant détaché du sable de fonderie est séparé, en particulier par tamisage et/ou par aéro-séparation, en particulier après le traitement mécanique et/ou avant l'ajout d'un promoteur d'adhésion.

6. Procédé selon l'une quelconque des revendications précédentes,
**caractérisé en ce que**
l'agent (6) de transport est mis en contact avec la mixture de sable de fonderie et d'agent liant comme produit en vrac, en particulier comme produit en vrac granulaire et/ou pulvérisé et/ou fibreux, et est mélangé avec la mixture de sable de fonderie et d'agent liant et/ou **en ce que** l'agent (6) de transport est lié à un support, en particulier à un tambour et/ou une bande, et la mixture de sable de fonderie et d'agent liant est agitée par rapport à l'agent (6) de transport lié, en particulier en agitant le support.

7. Procédé selon l'une quelconque des revendications précédentes,
**caractérisé en ce que**
l'agent (6) de transport est séparé du sable de fonderie de manière continue ou discontinue conjointement avec l'agent liant, en particulier avec des particules d'agent liant, par un débit de gaz, préférablement chauffé, en particulier un débit d'air, préférablement dans un lit fluidisé, préférablement pendant l'agent de transport encore mélangé avec la mixture de sable de fonderie et d'agent liant est séché au moins partiellement au même temps.

8. Procédé selon la revendication 7,
**caractérisé en ce que**
le débit de gaz est chauffé à une température inférieure à 300 °C, en particulier inférieure à 250 °C, de préférence particulière à une température entre 160 °C et 240 °C, et/ou le sable de fonderie est chauffé à une température maximale inférieure à 220 °C, préférablement inférieure à 200 °C, plus préférablement inférieure à 180 °C, pendant la séparation de l'agent de transport conjointement avec l'agent liant.

9. Dispositif pour régénérer du sable de fonderie, en particulier pour la production à nouveau des moules de fonderie et/ou des noyaux de moule de fonderie, ledit dispositif étant configuré pour exécuter un procédé selon l'une quelconque des revendications précédentes, comprenant des moyens pour mettre en contact de l'agent (06) de transport solide et un sable de fonderie,
**caractérisé par**
des moyens de séparation pour la séparation conjointe de l'agent (6) de transport solide absorbant et de l'agent liant, en particulier des particules d'agent liant, adhérant à l'agent (6) de transport et/ou absorbé dans l'agent (6) de transport du sable de fonderie.

10. Dispositif selon la revendication 9,
**caractérisé en ce que**
les moyens de séparation, préférablement comprenant un dispositif de lit fluidisé pour générer un lit fluidisé de sable de fonderie, d'agent de transport et d'agent liant, comprennent des moyens de génération d'un débit de gaz pour générer un débit de gaz, en particulier chauffé, pour la séparation conjointe des agents (6) de transport et de l'agent liant du sable de fonderie.

11. Dispositif selon la revendication 9 ou 10,
**caractérisé en ce que**
le dispositif comprend un dispositif (14) de combustion pour la combustion de l'agent de transport séparé ainsi que des moyens pour chauffer le débit de gaz en utilisant de l'énergie calorifique dérivant de la combustion et/ou pour former le débit volumique de gaz en utilisant des gaz de combustion.

12. Dispositif selon l'une quelconque des revendications 9 à 11,
**caractérisé en ce que**
le dispositif comprend un système de récupération de chaleur pour récupérer de l'énergie calorifique du sable de fonderie régénéré, préférablement pour chauffer le débit de gaz pour séparer de l'agent de transport et/ou pour sécher du sable de fonderie.
